# EUROPÄISCHE PATENTSCHRIFT

(11) **EP 0 011 887 B1**
(45) Veröffentlichungstag und Bekanntmachung des Hinweises auf die Patenterteilung: **16.06.1982**
(21) Anmeldenummer: 79200619.9
(22) Anmeldetag: 25.10.1979
(51) Int. Cl.: C10J 3/02, C10L 5/38

(54) **Verfahren zur Erzeugung von Formkörpern aus backender Kohle für die Vergasung**
Process for the preparation of shaped pieces or briquettes of caking coal for gasification
Procédé pour la fabrication des briquettes du charbon collant pour la gasification

(30) Priorität: 28.11.1978 DE 2851370
(43) Veröffentlichungstag der Anmeldung: 11.06.1980
(73) Patentinhaber: METALLGESELLSCHAFT AG, 60015 Frankfurt (DE)
(72) Erfinder: Baron, Gerhard, Dr. Dipl.-Ing., D-6238 Hofheim (DE); Sauter, Dieter, Dr. Dipl.-Chem., D-6369 Nidderau 5 (DE); Sindel, Wolfgang, D-6000 Frankfurt am Main 56 (DE)
(74) Vertreter: Fischer, Ernst, Dr.

## Beschreibung

Die Erfindung betrifft die Erzeugung von Formkörpern für ein Verfahren zum Vergasen backender Kohle unter einem Druck zwischen 5 und 150 bar mit freiem Sauerstoff, Wasserdampf und/oder Kohlendioxid enthaltenden Vergasungsmitteln, wobei die Kohle ein Festbett bildet, das sich langsam nach unten bewegt, die Vergasungsmittel von unten in das Festbett eingeleitet und die unverbrennlichen mineralischen Bestandteile der Kohle als feste Asche oder flüssige Schlacke unter dem Festbett abgezogen werden. Für das Verfahren kommen alle backenden Kohlen in Frage.

Die Vergasung körniger Kohle im Festbett ist bekannt und z.B. in Ullmanns Enzyklopädie der technischen Chemie, 4. Auflage (1977) Band 14, Seiten 383 bis 386, dargestellt. Einzelheiten des Vergasungsverfahrens mit festbleibender Asche sind US-A-3540867 und 3854895 sowie DE-A-2 201 278 zu entnehmen. Die Verfahrensvariante mit Abzug flüssiger Schlacke ist in GB-A-1 507 905, 1 508 671 und 1 512 677 erläutert.

Bei diesen bekannten Verfahren wird körnige Kohle mit einer Korngrösse etwa im Bereich von 3 bis 60 mm in den Vergasungsreaktor eingeleitet. Aufgabe der Erfindung ist es, für das eingangs genannte Verfahren auch feinkörnigere Kohle verwenden zu können. Diese feinkörnige Kohle kann bei der Gewinnung der Kohle entstanden oder für das Verfahren durch Zerkleinerung hergestellt worden sein. Erfindungsgemäss wird dies dadurch erreicht, dass man feinkörnige Kohle mit einer Korngrösse unter 0,1 mm und grobkörnige Kohle mit einer Korngrösse im wesentlichen oberhalb 0,3 mm im Gewichtsverhältnis von mindestens 1 : 2 mischt, aus der Mischung Formkörper herstellt und sie der Vergasung aufgibt. Das Gewichtsverhältnis kann bis etwa 3 : 1 betragen.

Gibt man körnige, backende Kohle in die Festbettvergasung, so entsteht im oberen Teil des Festbettes bei Erreichen der Erweichungstemperatur der Kohle eine wenig gasdurchlässige Zone, da die Kohlekörner zerfliessen oder zumindest teigig werden. Durch Rührarme versuchte man bisher, diese Kohleschicht in der Festbettvergasung aufzulockern und damit gasdurchlässig zu machen.

Das Zusammenbacken der Formkörper wird aber gemäss der Erfindung bereits ohne weitere Hilfsmittel allein durch ihre Herstellungsweise ganz oder zumindest weitgehend verhindert. Bei der Erhitzung der Formkörper im Vergasungsreaktor ist die Aufheizgeschwindigkeit der im einzelnen Formkörper enthaltenen feinkörnigen Bestandteile grösser als die der grobkörnigen. Während die feinkörnigen Bestandteile erweichen, wirken die grobkörnigen Bestandteile als Magerungsmittel und verhindern ein Zerfliessen des Formkörpers. Die feinkörnigen Bestandteile gehen bei weiterer Erhitzung schliesslich in einen Koks über, während die grobkörnigen Bestandteile beginnen plastisch zu werden. In dieser Phase wirkt der Koks aus den feinkörnigen Bestandteilen als Magerungsmittel und hält die erweichenden grobkörnigen Bestandteile zusammen.

Bei den bekannten Verfahren nach GB-A-1 435 089 und DE-B-2 629 182 unterbleibt der Einsatz ganz spezifischer Korngrössen-Fraktionen und deren Anwendung im ebenfalls ganz spezifischen Mengenverhältnis.

Die Formkörper können auf bekannte Weise, z.B. durch Brikettieren, Pelletieren oder Extrudieren hergestellt sein. Ihr Durchmesser wird im allgemeinen etwa zwischen 5 und 50 mm liegen und vorzugsweise etwa 10 bis 30 mm betragen. Damit die Formkörper ohne wesentlichen Zerfall in den Vergasungssektor eingeschleust werden können, kann es sich empfehlen, sie vorher noch zu trocknen.

Um den Zusammenhalt der Formkörper im Festbett der Vergasung noch zu verbessern, können der zu mischenden backenden Kohle verschiedenartige Substanzen zugegeben werden. Hierbei kann es sich z. B. um organische oder anorganische Bindemittel handeln, insbesondere Peck, Teer, Krackkoks, Hydrierrückstände, Sulfitablauge, Melasse, Kalk, Bentonit, Dolomit oder Montmorillonit. Verschiedene dieser Bindemittel können auch gemischt miteinander in den Formkörpern enthalten sein. Geeignet sind auch katalytisch wirksame Substanzen zur Erhöhung der Reaktionsfähigkeit der festen Brennstoffe, z. B. NaCl, KCI, Na_{z}COₐ, K₂CO₃, Oxide von Molybdän, Wolfram, Zinn, Chrom, Nickel, Kobalt oder Eisen sowie feingemahlene Zeolithe. Zuschläge zu der Brennstoffmischung können auch z. B. aus Na₂BO₇, NaNO_{z}, K₂CrO₄, KzCOa oder KNO, bestehen, wodurch sich die Back- und Bläheigenschaften des Brennstoffs herabsetzen lassen.

Wenn man die Formkörper vor dem Eintragen in die Vergasung trocknet, geschieht dies am besten bei Temperaturen unterhalb des Erweichungsproduktes der Kohle, vorzugsweise zwischen 40 und 150°C. Die für die Formkörper verwendete Kohle hat zumeist einen Gehalt an unverbrennlichen Bestandteilen zwischen 5 und 40%, vorzugsweise zwischen 10 und 30%.

Das Produktgas der Vergasung lässt sich auf vielfältige Weise verwenden. Nach Reinigung und Konditionierung kann das Gas z.B. für Synthesen oder als Hydriergas verwendet werden. Eine weitere Möglichkeit ist, das Gas, gegebenenfalls nach Entfernen störender fester oder gasförmiger Bestandteile, als Brenngas zu nutzen und es in einem kombinierten Dampf-Gasturbinen-Kraftwerk einzusetzen.

### Beispiel 1

Eine backende Kohle mit einer Backzahl von 35 gemäss ISO 335-1974 und einer Blähzahl von 4 gemäss DIN 51741 wurde in ein weitgehend gleichmässiges Körnungsband von 0,1 bis 2 mm aufgemahlen. Die gemahlene Kohle wurde mit Wasser unter Zugabe von 5% Melasse pelletiert und die Pellets, die Durchmesser von 10 bis 20 mm aufwiesen, bei 110°C 1 Stunde lang getrocknet. Danach erfolgten Verkokungstests unter einem Druck von 20 bar bis 800°C mit Aufheizgeschwindigkeiten von 6 bis 60°C/Min. Das erhaltene Produkt war jeweils verbacken und wurde als fest zusammenhängendes traubenartiges Gebilde aus der Verkokungsapparatur genommen. In diesem Zustand war das verbackene Konglomerat für die Vergasung in einem Festbett nicht geeignet. Diese Art der Behandlung der Kohle stellt somit keine brauchbare technische Lösung für die Vergasung von feinkörnigem Gut dar.

### Beispiel 2

Die Kohle des Beispiels 1 wurde gemahlen und feinkörnige Bestandteile mit einer Körnung unter 0,1 mm, wovon etwa 60% eine Korngrösse unter 0,06 mm aufwiesen, abgetrennt. Ein zweiter Teil der gemahlenen Kohle, der im wesentlichen aus Körnern oberhalb 0,3 mm bestand, wurde ebenfalls bereitgestellt. Die beiden Brennstoffteile wurden etwa im Gewichtsverhältnis 1 : 1 weitgehend homogen gemischt, mit 5%iger Sulfitablauge versetzt und zu eiförmigen Briketts mit Volumina von 10-20 cm³ (grösster Durchmesser 30-35 mm) geformt. Die Verkokungstests des Beispiels 1 wurden wiederholt, wobei Temperaturen bis etwa 800°C erreicht wurden. Bei dieser Behandlung blieben die Briketts formstabil und hingen nicht zusammen. Für die Vergasung im Festbett zeigten sie sich in hervorragender Weise geeignet.

## Patentansprüche

1. Verfahren zur Erzeugung von Formkörpern, aus feinkörniger backender Kohle, für die Vergasung unter einem Druck zwischen 5 und 150 bar mit freiem Sauerstoff, Wasserdampf und/oder Kohlendioxid enthaltenden Vergasungsmitteln im Festbett, das sich langsam nach unten bewegt, wobei die Vergasungsmittel von unten in das Festbett eingeleitet und die unverbrennlichen mineralischen Bestandteile der Kohle als feste Asche oder flüssige Schlacke unter dem Festbett abgezogen werden, dadurch gekennzeichnet, dass man die backende Kohle, deren einer Teil eine Korngrösse unter 0,1 mm und deren grobkörniger Restteil aus derselben Kohle eine Korngrösse oberhalb 0,3 mm aufweist, im Gewichtsverhältnis von mindestens 1 : 2 bis etwa 3 : 1 mischt und aus der Mischung Formkörper herstellt.

2. Verfahren nach Anspruch 1, dadurch gekennzeichnet, dass die Formkörper Durchmesser von 5 bis 50 mm und vorzugsweise von 10 bis 30 mm haben.

3. Verfahren nach Anspruch 1 oder 2, dadurch gekennzeichnet, dass der zu mischenden backenden Kohle organische oder anorganische Bindemittel, insbesondere Pech, Teer, Krackkoks, Hydrierrückstände, Sulfitablauge, Melasse, Kalk, Bentonit, Dolomit oder Montmorillonit zugegeben werden.

4. Verfahren nach Anspruch 1 oder einem der folgenden, dadurch gekennzeichnet, dass man der zu mischenden backenden Kohle katalytisch aktive Substanzen zusetzt, insbesondere NaCI, KCI, Na₂CO₃, K₂CO₃, Oxide von Molybdän, Wolfram, Zinn, Chrom, Nickel, Kobalt oder Eisen oder feingemahlene Zeolithe.

5. Verfahren nach Anspruch 1 oder einem der folgenden, dadurch gekennzeichnet, dass man der zu mischenden backenden Kohle Stoffe zusetzt, welche die Back- und Bläheigenschaften der Kohle herabsetzen, insbesondere Na₂B₄O₇, NaN0₂, K₂CrO₄ K₂CO₃ oder KN0₃.

6. Verfahren nach Anspruch 1 oder einem der folgenden, dadurch gekennzeichnet, dass die zu mischende backende Kohle einen Gehalt an unverbrennlichen Bestandteilen zwischen 5 und 40 Gew.-%, vorzugsweise zwischen 10 und 30 Gew.-%, aufweist.

## Claims

1. Process for the preparation of shaped bodies of fine-grained caking coal for gasification under a pressure between 5 and 150 bars by a treatment with gasifying agents which contain free oxygen, water vapor and/or carbon dioxide, wherein the fuel is formed into a fixed bed, which slowly moves downwardly, the gasifying agents are introduced into the fixed bed from below, and the incombustible mineral constituents of the fuel are withdrawn under the fixed bed as solid ash or liquid slag, characterized in that a part of the fine-grained caking coal has a particle size below 0.1 mm and the balance of said coal has a grain size substantially above 0.3 mm, the two parts of said coal are mixed at a weight ratio of at least 1 : 2 up to 3 : 1 and shaped bodies are made from the mixture.

2. A process according to claim 1, characterized in that the shaped bodies have a diameter of 5 to 50 mm, preferably 10 to 30 mm.

3. A process according to claim 1 or 2, characterized in that organic or inorganic binders, particularly pitch, tar, cracked coke, hydrogenation process residue, spent sulfite liquor, molasses, lime, bentonite, dolomite or montmor- rilonite are added to the caking coal to be mixed.

4. A process according to claim 1 or any of the following claims, characterized in that catalytically active substances, such as NaCl, KCI, Na₂C0₃, K₂CO₃, oxides of molybdenum, tungsten, tin, chromium, nickel, cobalt or iron or fine-ground zeolites are added to the caking coal to be mixed.

5. A process according to claim 1 or any of the following claims, characterized in that substances which decrease the caking and swelling properties of the coal, particularly Na₂B₄O₇, NaN0₂, K,Cr0₄, K_{I}C0₃ or KN0₃, are added to the caking coal to be mixed.

6. A process according to claim 1 or any of the following claims, characterized in that the caking coal to be mixed contains incombustible mineral constituents in an amount of 5 to 40% by weight, preferably of 10 to 30% by weight.

## Revendications

1. Procédé de fabrication de corps moulés en charbon collant à grains fins pour la gazéification sous une pression comprise entre 5 et 150 bars, à l'aide d'agents de gazéification contenant de l'oxygène libre, de la vapeur d'eau et/ou du gaz carbonique, en lit fixe, qui se déplace lentement vers le bas, l'agent de gazéification étant introduit par le bas dans le lit fixe et les constituants minéraux incombustibles du charbon étant soutirés sous le lit fixe sous forme de cendres solides ou de scories liquides, caractérisé en ce qu'il consiste à mélanger le charbon collant, dont une partie a une granulométrie inférieure à 0,1 mm et dont la partie restante plus grossière en le même charbon a une granulométrie essentiellement supérieure à 0,3 mm, en un rapport pondéral d'au moins 1 : 2 à environ 3: 1, et à fabriquer des corps moulés en ce mélange.

2. Procédé suivant la revendication 1, caractérisé en ce que les corps moulés ont un diamètre de 5 à 50 mm et, de préférence, de 10 à 30 mm.

3. Procédé suivant la revendication 1 ou 2, caractérisé an ce qu'il consiste à ajouter au charbon collant à mélanger des liants organiques ou minéraux, notamment du brai, du goudron, du coke de craquage, des résidus d'hydrogénation, de la lessive sulfitique, de la mélasse, de la chaux, de la bentonite, de la dolomite ou de la montmorillonite.

4. Procédé suivant la revendication 1 ou l'une des revendications suivantes, caractérisé en ce qu'il consiste à ajouter au charbon collant à mélanger des substances catalytiques non actives et notamment NaCl, KCI, Na₂CO₂, K₂CO₃, des oxydes du molybdène, du tungstène, de l'étain, du chrome, du nickel, du cobalt ou du fer, ou des zéolites finement broyées.

5. Procédé suivant la revendication 1 ou l'une des revendications suivantes, caractérisé en ce qu'il consiste à ajouter au charbon collant à mélanger des substances qui diminuent les propriétés collantes et gonflantes du charbon, notamment Na₂B₄O₇, NaNO₂, K₂CrO₄, K₂CO₃ ou KN0₃.

6. Procédé suivant la revendication 1 ou l'une des revendications suivantes, caractérisé en ce que le charbon collant à mélanger présente une teneur en constituants qui ne sont pas combustibles, qui est comprise entre 5 et 40% en poids et, de préférence, comprise entre 10 et 30% en poids.
